# EUROPÄISCHE PATENTSCHRIFT

(11) **EP 0 137 089 B1**
(45) Veröffentlichungstag und Bekanntmachung des Hinweises auf die Patenterteilung: **20.07.1988**
(21) Anmeldenummer: 83810466.9
(22) Anmeldetag: 07.10.1983
(51) Int. Cl.: D06B 1/14

(54) **Vorrichtung und Verfahren zum Aufbringen geregelter Mengen an Flotte auf eine aufnahmefähige Materialbahn**
Device and process for applying metered bath quantities on an absorptive material web
Installation et procédé d'application contrôlée de liquides sur une nappe absorbante

(43) Veröffentlichungstag der Anmeldung: 17.04.1985
(73) Patentinhaber: TRIATEX INTERNATIONAL, 8005 Zürich (CH)
(72) Erfinder: Bors, Hans, CH-8117 Fällanden (CH); Egger, Peter, CH-6330 Cham (CH); Götz, Albert, CH-8955 Oetwil a.d. Limmat (CH); Schwemmer, Martin, Dr., CH-8902 Urdorf (CH)
(74) Vertreter: Mohnhaupt, Dietrich

(56) Entgegenhaltungen:
- CH-A- 530 233
- CH-A- 535 074
- DE-A- 2 911 166
- FR-A- 1 563 335
- FR-A- 2 023 255
- FR-A- 2 177 572
- FR-A- 2 311 130
- GB-A- 992 437

## Beschreibung

Die Erfindung betrifft eine Vorrichtung und ein Verfahren zum Betrieb der Vorrichtung zum, Auftragen von geregelten Mengen an Flotte auf eine flüssigkeitsaufnahmefähige Materialbahn wie Textil oder Papier. Die Vorrichtung gestattet insbesondere eine verbesserte Durchführung des sogenannten "MA-Verfahrens" (MA = Minimalauftrag).

### Angaben zum Stand der Technik

Das MA-Verfahren und die MA-Maschinen erlauben einen kontinuierlichen Auftrag von relativ konzentrierten Lösungen bzw. Dispersionen von Veredlungs- oder Behandlungsmitteln. welche im Textilgut homogen verteilt werden sollen, mit sehr hohen Arbeitsgeschwindigkeiten. Dabei übersteigen die aufgebrachten Mengen an Flotte die zur Effektbildung benötigten Mengen nicht mehr, wie es z. B. am Foulard der Fall ist. Im Vergleich zur herkömmlichen Technik unter Verwendung des Foulards führt die genannte MA-Arbeitsweise zu beträchtlicher Energieeinsparung bzw. erlaubt eine erhöhte Kapazität der Trockenaggregate. Außerdem kommt insbesondere bei Zellulose vernetzenden Reagenzien eine überraschende, gesteigerte Wirkung zustande. Bei gleichbleibenden Einsatzmengen an Veredler, ausgedrückt als die 100 %-ige aktive Menge pro Flächeneinheit (oder Raumeinheit) Textilgut, erzielt man bessere Ausrüsteffekte, bzw. bei unveränderten Ausrüsteffekten erhält man eine verbesserte Scheuerfestigkeit sowie eine wesentliche Einsparung an Veredlerreagenz.

Gegenüber den in allerletzter Zeit propagierten Sprühverfahren und Schaumauftragsmethoden zeichnet sich das MA-Verfahren durch besondere Einfachheit auch der Vorrichtungen, durch sehr gleichförmigen Auftrag sowie durch hohe Arbeitsgeschwindigkeiten aus. Bei Schaumauftragsverfahren stellen zudem die Schaumstabilität, die Schaumzusammensetzung und die Regelung des Auftrages große verfahrenstechnische Probleme.

Ausführliche Beschreibungen und Würdigungen des MA-Verfahrens und der zur Verfahrensdurchführung entwickelten Vorrichtung finden sich in den grundlegenden CH-PS-530 233 und 535 074 sowie in Textilveredl., 10 (1975), S. 15-20.

Das MA-Verfahren eignet sich vor allem zur kontinuierlichen, homogenen Veredlung von zellulosehaltigen Stoffbahnen, d.h. solchen, die ganz oder überwiegend aus Zellulosefasern bestehen, mittels reaktiven Veredlungsmitteln. In erster Linie hat man das Verfahren zum Aufbringen von Reaktantharzen mit nachfolgender Kondensation auf trockenes bzw. praktisch trockenes Textilgut entwickelt und ausgearbeitet. Selbstverständlich können auch beliebige andere Flotten, die reaktiven Substanzen für Zellulose enthalten, auf die angedeutete Weise kontinuierlich und kontrolliert aufgebracht werden.

### Aufgabe und Beschreibung der Erfindung

Im Verlaufe jahrelanger Verfahrensdurchführung und der Konstruktion der dafür geeigneten Maschinen haben sich Notwendigkeiten einer Weiterentwicklung ergeben, insbesondere für spezielle Aufgaben.

Die MA-Vorrichtungen gestatten eine problemlose Verarbeitung glatter Textilbahnen. Beim Vorliegen von Knitterfalten und auch anderen Falten, z. B. Liegefalten, im Ausgangstextilgut ergeben sich Ungleichmäßigkeiten beim Flottenauftrag, die sich bei der biossen Hochveredlung kaum nachteilig auswirken, weil sie unsichtbar sind und ja nur kleine Bereiche umfassen. Anders liegen die Dinge, sofern die Flotte optische Komponenten wie Aufheller oder Farbstoffe enthält. Das Erscheinungsbild wird in diesem Falle beeinträchtigt, wobei diese Beeinträchtigung durch die Ungleichmäßigkeit einer gleichzeitig angebrachten Hochveredlung noch verstärkt wird.

Hier will die Erfindung Abhilfe schaffen; die zu entwickelnde Vorrichtung soll so beschaffen sein, daß jeder gewünschte Flottenauftrag, sei es ein Minimalauftrag oder nicht, auf beliebige aufnahmefähige Bahnmaterialien kontinuierlich, geregelt und gleichförmig ausgeführt werden kann, ohne daß Ungleichmäßigkeiten der Bahn auch zu Ungleichmässigkeiten des Flottenauftrages führen. Solche Unebenheiten sind Falten, Knoten, Nähte, Noppen usw.

Beim MA-Verfahren wurde beispielsweise weiter beobachtet, daß eine verfahrensgemäß eingesetzte Textilbahn, insbesondere aus ganz leichten Stoffen, bei sehr hohen Arbeitsgeschwindigkeiten zu flattern beginnt, wobei Ungleichförmigkeiten des Flottenauftrags ebenfalls die Folge sind. Dazu ist zu bemerken, daß es sich um solche Geschwindigkeiten handelt, die ursprünglich gar nicht beabsichtigt waren und die wesentlich über 100 m/min liegen. Die erfindungsgemäß zu schaffende Vorrichtung soll auch dieses Problem lösen.

Eine weitere Schwierigkeit bei bestimmten Anwendungen des MA-Verfahrens liegt im Verhalten von Maschenware. Da beim MA-Verfahren die Textilbahn durch die Maschine gezogen wird (dies ist bei den meisten Textilmaschinen der Fall) und streifend über eine Applikationswalze geführt werden muß, wobei die Textilbahn der Walzenoberfläche in der Regel vorauseilt, baut sich in der Ware notwendigerweise eine bestimmte Zugspannung auf, die in der Größenordnung von 200 N bei einer 2 m breiten Gewebebahn liegt. Bei Maschenware führt diese Zugspannung zu einem Einrollen der Bahnränder; die Bahn besteht ja im Normalfall aus einem aufgeschnittenen Schlauch. Aber auch flach gestrickte Maschenware zeigt dieses Verhalten. Eine Erhöhung der Zugspannung ergibt ein noch stärkeres Einrollen der Bahnränder. Es war daher erwünscht, bei Einsatz von Maschenware als Textilgut diese glatt und nur mit ganz leichter Längs- und Querspannung über die Auftragswalze zu ziehen. Vorbilder zur Lösung dieses Problems existierten nicht, zumal als weitere Erschwerung des Problems festgestellt wurde, daß Maschenware wahrscheinlich wegen der in ihr befindlichen Hohlräume viel mehr Flotte aufnimmt als ein Gewebe mit vergleichbarem Flächengewicht.

Die Aufgaben der Erfindung konnten nur durch eine Kombination von Maßnahmen gelöst werden, die einzeln unabhängig voneinander gefunden werden mußten.

Zunächst soll darauf hingewiesen werden, daß eine foulardähnliche Auftragsvorrichtung nicht in Betracht kommen kann, da der Foulard nur äußerst geringe Regelungsmöglichkeiten aufweist. Eine Änderung der Auftragsmenge ist hier praktisch nur über die Flottenkonzentration möglich, was umständlich und material-und energieaufwendig ist.

Zur Lösung der erfindungsgemäßen Aufgaben wurde zunächst versucht, eine gebundene Warenführung des Textilgutes einzuführen, indem eine durch Gegengewicht 9 oder Federn entlastete Stahlwalze 6 einige Winkelgrade (Winkel β) vor der normalen Auflauflinie einer Textilbahn 4 auf eine Applikationswalze 1 und oberhalb dieser angeordnet ist, wie es Fig. 1 schematisch zeigt. Darin ist im Schnitt die Applikationswalze 1 dargestellt, die sich in dem mit Flotte 2 gefüllten Trog 3 dreht und die mit einer hydrophilen Gummischicht überzogen ist, damit sich auf ihrer Oberfläche ein gleichmäßiger Film an Veredlerflotte bilden kann, der bis zu seiner Abnahme durch das Textilmaterial bestehen bleibt. Die Gummischicht ist gestrichelt angedeutet und mit 1a bezeichnet. Die Textilbahn 4 wird über eine Umlenkwalze 5 über die Applikationswalze 1 gezogen. Auf die Textilbahn 4 drückt mit geringer Kraft die stählerne Fügrungswalze 6, welche sich in einem um den Punkt 8 schwenkbaren Arm 7 dreht. Das Gegengewicht 9 und sein Hebelarm werden so gewählt, daß eine optimale Entlastung der Führungswalze 6 erreicht wird. Die Berührungslinie der Führungswalze 6 mit der Applikationswalze 1 - die Achsen beider Walzen verlaufen parallel - wird so eingerichtet, daß sie um einen Winkel β von wenigen Winkelgraden vor der normalen Berührungslinie 10 liegt, welche die Bahn 4' mit der Applikationswalze 1 bilden würde, wenn die Fürhrungswalze 6 nicht vorhanden wäre.

Der eben benutzte Ausdruck "gebundene Warenführung" ist aus der Technik des Mercerisierens entlehnt, wo er oft gebraucht wird. Er will ausdrücken, daß die Ware frei läuft, sondern "abgestützt" ist, wenn sie auf ein anderes Maschinenelement abgegeben wird, meist eine weitere Walze.

Der Ausdruck bedeutet aber nicht, daß die Ware zur herangeführten Flotte geöffnet wird, denn ein tangentiales Einführen der Bahn in den Spalt zweier Walzen ist ebenfalls als gebundene Warenführung zu bezeichnen.

Unter "Applikationswalze" wird eine Auftragswalze verstanden, die im Gegensatz zur sogenannten Pflatschwalze mit der darüberlaufenden, mit Flotte zu versehenden Materialbahn im Sinne einer gleichen Geschwindigkeit von Materialbahn und Walzenoberfläche nicht gekoppelt ist. Das heißt, daß die Applikationswalze in der Regel eine von der Materialgeschwindigkeit unabhängige und regelbare Oberflächengeschwindigkeit aufweist. Die Applikationswalze dient als Stellglied in einer Regel- bzw. Steueranordnung.

Leider konnte die eben beschriebene Anordnung die anstehenden Probleme nicht befriedigend lösen, insbesondere was hohe Arbeitsgeschwindigkeiten und die Verarbeitung von Maschenware betraf. Die teilweise entlastete Gegenwalze verursacht ein stellenweises Abheben der Textilbahn über die ganze Breite der Applikationswalze, so daß die geschilderte Lösung nicht befriedigte. Gute Erfolge erzielte man nur mit knitterfaltenhaltigen Textilbahnen, wo es gelang, einen gleichmäßigen Auftrag von Veredlerflotten zu erhalten, welcher ohne die Fürungswalze nicht zu erreichen war, wenn man vom Abheben der Bahn absieht.

Es wurde sodann versucht, die Gegenwalze mit festem Walzenspalt anzuordnen, wobei man von der Ansicht ausging, es müße dadurch möglich sein, im Material vorhandene Falten im Walzenspalt zwischen Applikationswalze und Gegenwalze auszugleichen und die Warenbahn ideal auszubreiten.

Leider führten entsprechende versuche nicht zum Ziel, da einerseits eine ortsfest angeordnete Gegenwalze aus Stahl die Bremsung der Materialbahn, die ja über die Gummioberfläche der Applikationswalze streicht, auf dieser Gummiwalze in unzulässigen Weise verstärkt, so daß sich zu hohe Zugspannungen in der Materialbahn aufbauen können. Andererseits aber ist die - relativ harte - Gummiapplikationswalze zudem nicht in der Lage, Nahtstellen im zugeführten Material (also doppelte Materialdicken) zu schlucken.

Schließlich ist die Gummiapplikationswalze mechanisch leicht verletzbar, so daß der Flottenfilm nicht einwandfrei ist. Die Reinigung der Gummiapplikationswalze ist wegen ihrer Mikroporosität sehr schwierig.

Erfindungsgemäß wird nun eine Applikationswalze mit Metalloberfläche, bevorzugt mit einer bestimmten, definierten Oberflächengüte, und eine im festen, aber einstellbarem Abstand achsparallel zur Applikationswalze angeordnete Gegenwalze mit nachgiebiger, rutschfester Oberfläche, die Unebenheiten der Bahn aufnehmen kann, verwendet. Diese Ausbildung der Vorrichtung ist unerwartet, denn die Benetzbarkeit von Metallen durch die wäßrigen Flotten der Materialbehandlung ist im allgemeinen unzureichend.

An sich ist es nicht allzu schwierig, einen zusammenhängenden, gleichmässigen Wasserfilm auf einer Metalloberfläche herzustellen; dies erreicht man z. B. durch Peinigung des Metalls und Zugabe eines Netzmittels (Tensids) zum Wasser. Im vorliegenden Fall handelt es sich jedoch um vorgegebene Flotten, welche meist Bestandteile enthalten, die einer Filmbildung entgegenwirken, auf die man aber nicht verzichten kann. Weiterhin darf die Zuzammensetzung der Flotte im Hinblick auf die erforderlichen Behandlungseffekte nur äußerst behutsam geändert werden; insbesondere verbietet sich der unbesehene Zusatz hochwirksamer Netzmittel, die zwar die Filmbildung verbessern, im allgemeinen aber stark schaumbildend wirken und dadurch die Herstellung dünner, gleichmäßiger und blasenfreier Filme auf der Applikationswalze unmöglich machen.

Es wurde nun eine neue Klasse von Behandlungsflotten entwickelt, die Gegenstand eines weiteren Patentanspruches ist. Die wäßrigen Flotten enthalten in der Regel spezielle Tenside; sie sind dadurch gekennzeichnet, daß sie den weiter unten beschriebenen Filmbildungstest erfüllen. Dabei ist das Erfinderische im Zusammenhang von bestimmten Flotteneigenschaften mit der Tatsache der Verwendung einer Applikationswalze mit Metalloberfläche zu sehen; auch bereits bestehende Flotten können Verwendung finden, sofern sie dem Filmbildungstest genügen.

Die Applikationswalze besteht zumindest auf ihrer Oberfläche aus einem solchen Metall, das nach einiger Zeit bei Verfahrensdurchführung infolge der Polierwirkung des Textilgutes eine sehr glatte Oberflächenstruktur annimmt. Ein bevorzugtes Material ist rostfreier Stahl; beispielsweise ist die Walzenoberfläche auf die Rauheitsklasse N5 nach VSM 10230/31 bandgeschliffen.

Die Gegenwalze muß so angeordnet sein, daß die Materialbahn im Walzenspalt oder kurz davor mit dem Flottenfilm in erste Berührung kommt, das heißt, das die Bahn zur Flotte hin geöffnet ist und sich gleichzeitig in gebundener Führung befindet, d.h. von der Gegenwalze rückwärtig abgestützt ist.

Es wurde nun überraschenderweise gefunden, daß beim Betrieb der erfindungsgemäßen Vorrichtung dank der Nachgiebigkeit - in der Regel Gummielastizität - der Gegenwalze der Walzenspalt zwischen dieser Gegenwalze und der Applikationswalze kleiner eingestellt werden kann, als die mittlere Dicke der Warenbahn beträgt. Es konnte nicht erwartet werden, daß die Materialbahn bei hohen Arbeitsgeschwindigkeiten und bei der normalerweise angewandten Voreilung gegenüber der Applikationswalze nicht unzulässigen Spannungen und Verziehungen ausgesetzt ist. Es war sogar mit dem Zerreißen der Bahn zu rechnen.

In der Tat kann man die Dicke des Walzenspaltes in den nachstehende angegebenen Grenzen ändern und dadurch auch die Bremsung der Warenbahn einstellen.

Die Dicke des Walzenspaltes ist geringer als die mittlere Dicke der Materialbahn; das heißt, daß die Gegenwalze im Walzenspalt meistens abgeplattet ist, jedenfalls dann, wenn die Bahn nicht oder nicht ausreichend komprimierbar ist. Die Dicke des Walzenspaltes beträgt bevorzugt 60 bis 80 % der mittleren Dicke der Warenbahn. Diese mittlere Dicke wird nach SNV 98411 (entspricht DIN 53855 und ASTM D 1777-64) bestimmt.

Die Gegenwalze besitzt eine nachgiebige Oberfläche. Insbesondere besteht diese aus einem dicken Überzug aus Nitrilkautschuk mit einer Shore-Härte von etwa 35. Auch weichere Qualitäten sind verwendbar.

Die Gegenwalze kann auch eine Bürstenwalze mit sehr dicht gesetzten Borsten, eine Schwammgummi- oder Kunststoffschaumwalze, eine Filz-, Samtwalze, eine Näpfchenwalze, eine Saugwalze usw. sein. Wichtig ist, daß die Oberfläche gegenüber der Materialbahn rutschfest ist.

Die Einstellung des festen Abstandes der Gegenwalze von der Applikationswalze kann von Hand oder aber mittels elektromechanischer, hydraulischer oder pneumatischer Mittel geschehen. Von Vorteil ist eine gleichzeitige Anzeige der Dicke des Walzenspaltes. Da es relativ häufig vorkommt, daß sich die Dicke des Bahnmaterials, von einzelnen Unebenheiten abgesehen, die durch die Gegenwalze aufgenommen werden, nach Maßgeben des Durchlaufens der Bahn ändert, kann man zweckmäßig eine automatische Verstellung des Walzenspaltes vorsehen. Dies ist um so leichter möglich, als ja das Flächengewicht der Bahn vor dem Auftrag von Behandlungsflotte sowieso gemessen wird; normalerweise wird man diese Messeinrichtung mit einer Dickenmeßvorrichtung kombinieren oder eine Funktion der Dicke in Abhängigkeit vom Flächengewicht aufstellen und auswerten. Man kann dann für die Dicke des Walzenspaltes einen Sollwert vorgeben (z. B. 75 % der Bahndicke), der dann durch an sich bekannte Regeleinrichtungen motorisch eingehalten wird.

Am der Applikationswalze sind zweckmäßig mindestens zwei Rakel angelegt. Die erste Rakel liegt am Oberflächenbereich zwischen der Ablaufstelle der Materialbahn und dem Wiedereintauchen an die Flotte an und dient zur Entfernung von Schmutz und eventuell vorhandenem restlichen Film. Das Abgerakelte wird verworfen oder nach Reinigung in die Flotte zurückgeführt. Die zweite Rakel liegt unter dem Flüssigkeitsspiegel im Flottentrog an und dient zur Entfernung restlicher Schaumbläschen und zur Kontrolle der Strömung der Flotte an der Walzenoberfläche.

Da die Gegenwalze nun nicht mehr federnd aufgehängt ist, kann gegenüber der ursprünglich ausprobierten Vorrichtung (Fig. 1) auf die Führungswalze 5 verzichtet werden. Die Gegenwalze kann frei laufend oder angetrieben sein. Bei dünner, leichter Bahnware und bei Maschenware sowie bei hohen Arbeitsgeschwindigkeiten sollte die Gegenwalze angetrieben sein.

Ohne daß sich die Patentinhaberin in irgendeiner Weise bindet oder einschränkt, nimmt sie an, daß bei der Durchführung des Verfahrens die folgenden Phasen auftreten, die in Fig. 3a bis 3c schematisch dargestellt sind:

### 1. - Phase I (Fig. 3 a)

Die poröse Bahn 4 läuft über die Gummi-Gegenwalze 6, wird in konvexe Konfiguration gebracht und zum Flottenfilm F hin geöffnet, der von der Applikationswalze 1 herangeführt wird. Im Augenblick der Berührung kann der Flottenfilm F in deren offene Hohlräume H besser eintreten. Infolge der hohen Geschwindigkeiten und der beschriebenen Relativgeschwindigkeit zwischen Applikationswalze und Materialbahn wird der Film in Tröpfchen zerteilt, was dessen Aufnahme verbessert.

### 2. - Phase 11 (Fig. 3 b)

Die flottenhaltige Bahn 4 wird im Walzenspalt der Walzen 1 und 6 unter elastischer Deformation sowohl der Gegenwalze 6 als auch der Bahn 4 komprimiert. Die vorhergehende Materialöffnung wird rückgängig gemacht, und die Bahn wird in eine schwach konkave Konfiguration umgelenkt. Dadurch sind alle mechanischphysikalischen Voraussetzungen geschaffen, damit sich die Flotte gleichmässig in der Materialbahn verteilen kann. Durch den Druck auf das Material wird die darin aufgenommene Flüssigkeit in intensiven Kontakt mit der Materialstruktur gebracht. Es findet zudem ein leichtes Öffnen der Bahn zur Rückseite hin statt, wodurch eine Saugwirkung auf die Flotte ausgeübt wird.

Zum Gelingen trägt noch bei, daß schaumarme Flotten verwendet werden, die kein Luftpolster in das Material einbringen.

### 3. - Phase 111 (Fig. 3c)

In dieser dritten Phase, in der die Bahn 4 noch in Berührung mit der Applikationswalze 1 verbleibt, kann sich die Aufnahme und die Verteilung der Flotte vervollständigen, soweit dies erforderlich ist, weil die Kompression der Bahn aufgehoben ist. Diese weitere Berührung kann als Zentrumswinkel (z. B. a₁, Fig. 2) der Applikationswalze, in Form einer Länge (Umfangsstrecke) oder als Verweilzeit ausgedrückt werden. Der letztere Wert ist besonders aussagekräftig, da die Verteilung der Flotte eine Zeitfunktion ist. Man wählt den Berührungswinkel etwa zu 2 bis 15° entsprechend einer Länge von ca. 6 bis 40 cm auf der Walzenoberfläche und einer Verweilzeit von 0,02 bis 0,2 sec. Bei niedrigen Bahngeschwindigkeiten hat die Flotte Zeit, schon vorher vollständig von der Walze 1 in die Bahn 4 überzugehen, und man kann die Bahn ohne weitere Berührung mit der Walze 1 direkt abheben (Pfeil in Fig. 3c). Die Größe des Berührungswinkels kann zur Einregelung der Bahnbremsung herangezogen werden.

Die Flottenaufnahme durch die Bahn ist vom Verhältnis der Affinitäten der Flotte zur Materialbahn 4 und der Oberfläche der Applikationswalze 1 abhängig. Die normalerweise verbleibende Filmgrenzschicht der Flotte wird verringert, wenn sich, wie es meist erfindungsgemäß der Fall ist, die Bahn schneller bewegt als die Oberfläche der Applikationswalze 1. Durch diese Relativbewegung wird auch eine laufende Reinigung und Glättung der Applikationswalze erzielt.

Ein besonderes Problem stellt das Aufbringen von Behandlungsflotte nach dem MA-Verfahren bei Maschenware dar. Es ist bekannt, daß wegen der besonderen, offenen Struktur dieses Textilerzeugnisses Schwierigkeiten beim Transport durch Behandlungsmaschinen auftreten. Beim Anlegen einer in Längsrichtung angreifenden Zugspannung zieht sich die Ware in Querrichtung zusammen. Die Warenkanten haben eine sehr starke Neigung, sich einzurollen, wobei Einrollwinkel von über 360° beobachtet werden, insbesondere bei aufgeschnittener Schlauchwirkware.

Nach weiterer Erfindung ist die Behandlung in der beschriebenen Vorrichtung möglich, und zwar ebenfalls bei hohen Arbeitsgeschwindigkeiten, sofern die Maschenwarenbahn an ihren Kanten auf der Gegenwalze selbst mit strömender Luft beaufschlagt wird, die aus geeignet geformten Luftdüsen aufgeblasen wird. Zuvor, insbesondere vor dem Durchgang durch die erste Einrichtung zur Flächengewichtsmessung, wird die Warenbahn zweckmäßig über eine Zentrierung und Ausbreitung dienende Lattenwalze geführt; der Weg zwischen Flächengewichtsmesseinrichtung und Gegenwalze verläuft durch einen flächig gebauten, neuartigen Luftausstreifer. Weitere bevorzugte Einrichtungen sollen anschließend beschrieben werden.

Die erfindungsgemäß erarbeitete Verwendung einer metallenen, beispielsweise stählernen Applikationswalze eröffnet neue, zweckmäßige Möglichkeiten der Verfahrensverbesserung. Solche Walzen werden zwecks Gewichtsersparnis normalerweise als Hohlwalzen gebaut, und bei Verwendung einer Hohlwelle ist es sehr leicht möglich, die Walze durch Hindurchleiten eines entsprechend temperierten Strömungsmediums zu thermostatisieren, wodurch die Filmqualität, die Flottenkonzentration sowie andere Flotteneigenschaften einschließlich Verdampfungsgeschwindigkeit genau geregelt werden können. Dies war bei der mit dem thermisch schlecht leitenden, in der Regel mit dickem Gummiüberzug versehenen, bisher verwendeten Applikationswalze natürlich nicht möglich. Erst durch die Verwendung einer Metallwalze mit sehr glatter, porenfreier Oberfläche als Applikationswalze ist eine Kompression des Bahnmaterials überhaupt erst möglich, weil die Oberflächenreibung mit der Bahn bei der vorliegenden Geschwindigkeitsdifferenz zwischen Bahn und Walzenoberfläche akzeptabel gering ist. Schließlich läßt sich eine solche Walze bequem reinigen und sauberhalten.

Die Erfindung betrifft weiterhin ein Verfahren zum Betrieb der Vorrichtung zum Aufbringen von Behandlungsmittel auf eine flüssigkeitsaufnahmefähige Warenbahn. Dieses Erfindungsgegenstand ist im unabhängigen Anspruch 15 definiert. Dabei erfolgt die Zu- und Abfuhr des Bahnmaterials und sein Transport durch die Maschine in an sich bekannter Weise.

Das erfindungsgemäße Verfahren, das im Patentanspruch 15 definiert ist, beschränkt sich nicht auf das Aufbringen von reaktiven Veredlungsmitteln auf zellulosehaltiges Textilgut. Man kann mit ihm beliebige, auch nichtwäßrige Flotten irgendwelcher Zusammensetzung auf irgendwelche aufnahmefähige und flexible Bahnmaterialen aufbringen, und zwar zwecks homogener Verteilung oder aber mehr oder weniger einseitiger Behandlung. Das Bahnmaterial braucht nicht hydrophil, muß aber flüssigkeitsaufnahmefähig sein. Die Flotten müssen nur den nachfolgend definierten Filmtest erfüllen und sollten zusätzlich noch in der Regel den ebenfalls aufgeführten Schaumtest bestehen.

Als aufnahmefähige und biegsame bahnförmige Materialien kommen zunächst Textilbahnen in Betracht, also Gewebe, Maschenware und Non-wovens aus den bekannten Textilfasern, beispielsweise native und regenerierte Zellulose, Wolle, Synthetikfasern wie Polyester, Polyolefine, Polyacrylfasern, Polyvinylchlorid, Polyamide, Glas-und Asbest- und andere Mineralfasern, wie Stein- und Schlackenwolle. Weiterhin kann es sich um natürliches oder synthetisches Papier und dünnen Karton handeln. Auch kommen Scharen parallel laufender Garne (z. B. Kettfäden) in Frage, die sich seitlich berühren können und gegebenenfalls auch zwei-oder mehrlagig sind. Das Material kann auch feucht sein, darf aber nicht so nass sein, daß im Walzenspalt die Flotte ausgequetscht wird.

Der Auftrag an Flotte führt im allgemeinen zu homogener Verteilung im Bahnmaterial. Im Normalfall, für den das MA-Verfahren ursprünglich entwickelt wurde, bildet eine einseitige aufgebrachte Flotte eine homogen das Substrat durchsetzende Flottenverteilung. Auf diesen Effekt ist die Erfindung nicht beschränkt.

Eine weitere, sehr interessante Möglichkeit zur Anwendung der neuen Vorrichtung ist die Nass-in-nass Technik oder der kontrollierte Additionsauftrag. Durch diese Technik wird eine Trockenstufe eingespart. Man geht von einer noch feuchten Bahn aus, wie sie beispielsweise nach dem Färben einen Foulard verläßt, und versieht sie in der erfindungsgemäßen Vorrichtung mit geringen, geregelten Mengen einer anderen Flotte. Dazu kann man entweder eine stets gleichbleibende Menge aufbringen, z. B. 10 g/m² oder 20 g/m², oder aber das "Fehtende" bis zu einem bestimmten Sollwert an Gesamtflotte, d.h. Färbeflotte und zweite Flotte, ergänzen.

Diese Technik findet insbesondere Anwendung für Färbungen, beispielsweise Reaktivfärbungen, wo die Farbstoffe und die Fixierungsmittel nacheinander aufgetragen werden bzw. wo verschiedene Färbeflotten nacheinander aufzubringen sind. Aber auch für andere Kombinationen, z. B. Färben/Hydrophobieren, läßt sich dieser Additionsauftrag mit Vorteil anwenden.

Manchmal ist eine Migration aufgebrachter Substanzen im Bahnmaterial erwünscht, z. B. Dispersionsfarbstoff in Polyestergeweben. In diesen Fällen kann man mit der erfindungsgemäßen Vorrichtung so viel Flotte aufbringen, daß sich beim nachfolgenden Trocknen der Optimalwert der Migration einstellt und man daher besonders egal und kostengünstig gefärbte Stoffe erhält. Diese Technik wird von der Anmelderin als "kontrollierter Hochauftrag" bezeichnet.

Wesentliche Vorteile der neuen Vorrichtung und des Verfahrens gegenüber Foulard und Foulardieren ergeben sich aus der besseren Regelmöglichkeit des Auftrages - die beim Foulard fast völlig fehlt -, der Konstanz des Auftrages über die Breite der Bahn infolge Abwesenheit durchbiegungsgefährdeter Walzen und fehlender Flottenveränderung.

Zur Abänderung der beschriebenen Techniken, Verfahren und Arbeitsweisen kann es in manchen Fällen auch erwünscht sein, einen unregelmäßigen Auftrag zu erhalten, beispielsweise bei einer Kreppbildung im Bahnmaterial oder einer Effektfärbung. Diese Effekte erzielt man nach weiterer Erfindung durch Störung des auf der Applikationswalze geführten Films. Die Störung sollte bevorzugt regellos, d.h. ohne erkennbare Gleichmäßigkeit, bewirkt werden. Man kann dies durch eine Zahnrakel, die mittels eines Motors auf dem Flottenfilm der Applikationswalze mit ungeregelt veränderlicher Geschwindigkeit oder impulsgetrieben hin-und herbewegt wird, durch unregelmäßiges Anblasen des Films usw. erzielen.

### Ausführungsformen laut Zeichnung

Einzelne Ausführungsformen der erfindungsgemäßen Vorrichtungen sollen nun unter Bezugnahme auf die Zeichnungen näher veranschaulicht werden. Dabei wird auch das Betriebsverfahren in Einzelheiten erläutert.

In der Zeichnung stellen dar:
Fig. 1 eine Schemaskizze der Applikationsvorrichtung, mit der erste Versuche unternommen wurden, im Schnitt,
Fig. 2 in gleicher Darstellung wie Fig. 1 ein Auftragswerk gemäß Erfindung in einer Arbeitsstellung,
Fig. 3a bis 3c einzelne Phasen des Flottenauftrags gemäß Erfindung,
Fig. 4 die wichtigsten Teile einer vollständigen Vorrichtung gemäß Erfindung, schematisch und im Schnitt,
Fig. 5 einen Längs schnitt durch die verwendete Applikationswalze,
Fig. 6 in analoger Darstellung zu Fig. 4 das Mittelteil einer Vorrichtung zum doppelten Auftrag von Behandlungsflotte,
Fig. 7 eine zum Flottenauftrag auf Maschenware angepasste Vorrichtung,
Fig. 8 schematisch die Halterung der Gegenwalze und
Fig. 9 schematisch eine Ausführungsform mit Bogenwalzen.

In den Zeichnungen tragen gleiche bzw. äquivalente Elemente die gleichen Bezugszeichen.

Bei einer Ausführungsform des Verfahrens gemäß Erfindung arbeitet man auf mehrere Trockenvorrichtungen. Da die in das Bahnmaterial eingebrachte Flottenmenge sehr gering ist und im wesentlichen nur die Mikroporen des Substrates ausfüllt, ist keine Gefahr vorhanden, daß sich beim Aufkaulen und Stehenlassen der Kaule Flottensäcke ausbilden, wie dies bei foulardierter Ware beobachtet wird. Man sieht daher im allgemeinen ein Zwischenaufrollen und ein nachträgliches Trocknen in geeignet gewählten und eingestellten Trocknern vor, falls die laufende Trocknerkapazität überschritten wird. Dazu kommt, daß die erfindungsgemäße Vorrichtung zur Zeit mit Arbeitsgeschwindigkeiten von 170 m/min und mehr arbeiten kann, denen die Trockner trotz der geringen zu verdampfenden Wassermengen nicht immer folgen können. Normalerweise sollte also die Vorrichtung auf mindestens zwei Trockner arbeiten.

Die Versuchsanordnung gemäß Fig. 1 ist weiter oben schon besprochen worden und soll daher hier nicht wiederholt werden.

Fig. 2 zeigt den prinzipiellen Aufbau der Auftragseinrichtung der neuen Maschine. Die Applikationswalze 1 rotiert im Trog 3, der die Behandlungsflotte 2 enthält. Die Walze 1 ist aus Stahl (s.u. im Zusammenhang mit Fig. 5); an sie ist unterhalb des Flottenniveaus die Schaumabstreifrakel 14 angepresst, die zusätzlich zur Beruhigung der Strömung im Trog dient. Sie befreit die Applikationswalze von Luftbläschen, die sich an ihrer Oberfläche beim Eintauchen in die Flotte festsetzen können.

Zur Vermeidung einer Verletzung der Applikationswalze und zur strömungsfreien Entfernung der Luftbläschen wurde eine neuartige Rakelkonstruktion gefunden. Die Rakel besteht aus einem Gummi- oder Kunststoffstreifen mit Y-Profil, dessen Arme an den Enden verdickt sind und dessen senkrechter Steg in eine Metallschiene eingespannt ist. Diese wird nun der Walze soweit genähert, daß sich die Y-Arme anlegen und spreizen. Eine wirksame Funktion der Rakel ist so gewährleistet, und eine Beschädigung der Walze durch Metall wird zuverlässig vermieden.

Eine zweite Rakel 16 auf der Ablaufseite der Applikationswalze entfernt etwa vorhandene Flottenrückstände und Schmutzteilchen, die aus der Atmosphäre oder vom behandelten Substrat stammen. Diese überschüssige Flotte kann nach Reinigung in den Trog zurückgeführt werden.

Sollte die Materialbahn schmaler sein als die Applikationswalze, was in der Regel der Fall ist, so ist in ganz bevorzugter Weise beidseits der Materialbahn je eine (nicht dargestellte) Seitenrakel vorgesehen, welche die freien Ränder der Applikationswalze frei von Flotte halten. Diese Rakel sind zweckmäßig automatisch seitenverschiebbar ausgeführt, was durch (nicht dargestellte) optische Fühler und entsprechende Servoeinrichtungen erreicht werden kann, damit sie den seitlichen Verschiebungen der Materialbahn folgen.

Die Gegenwalze 6, die den Weichgummimantel 6a (ca. 35 Shore) trägt oder ganz aus Weichgummi besteht, ist in der Schwinge 7 gelagert, die um die Achse 17 schwenkbar ist. Mit Einstellmitteln, die durch die Pfeile 18 symbolisiert sind, läßt sich der Spalt S zwischen Applikationswalze und Gegenwalze verstellen.

Die zulaufende Materialbahn 4 umschlingt zunächst die Gegenwalze 6 und gelangt längs der Mantellinie 19, die, in Bahnlaufrichtung gesehen, vor der Verbindungsebene E der Achsen der beiden Walzen 1 und 6 liegt, in erste Berührung mit dem Flottenfilm und der Applikationswalze; in der Mantellinie 19a wird die Oberfläche der Applikationswalze wieder verlassen. Die Strecke zwischen den beiden Mantellinien 19 und 19a stellt die Umschlingung der Applikationswalze dar; diese Strecke beträgt etwa 6 bis 40 cm entsprechend einem Winkel a₁ von 2 bis 15° je nach Walzendurchmesser; die Verweilzeit soll 0,02 bis 0,2 sec, im allgemeinen ca. 0,1 sec. betragen. Die Strecke richtet sich hauptsächlich nach der zulässigen Bremsung der Materialbahn durch die Oberfläche der Applikationswalze 1. Die Walze 1 ist drehschlüssig angetrieben, d.h. sie wird gegebenenfalls gebremst und dreht sich mit konstanter, wenn auch regelbarer Drehzahl, und zwar meist mit einer geringeren Oberflächengeschwindigkeit vₒ als die Transportgeschwindigkeit v_{T} der Materialbahn. Die beiden Geschwindigkeiten verhalten sich zueinander um Werte, die im Bereich von 1 : 10 bis 1 : 0,5 liegen und meist ca. 1 : 2 betragen. Der Wert v_{T} bewegt sich im allgemeinen von 20 bis 200 m/min, je nach Substrat. Der Winkel a, richtet sich ebenfalls, wie oben erwähnt, nach dem Absolutwert von v_{T}.

Die Bahn 4 umschlingt die Gegenwalze 6 auf einem Teil ihres Umfangs, der, ausgedrückt als Zentrumswinkel, 60 bis 120° beträgt. Meist wird die Bahn 4 von oben zugeführt, wie es in Fig. 2 gezeigt ist, und der genannte Winkel beträgt ca. 100°.

Bei ihrer Rotation wird die Applikationswalze 1 zunächst durch die Rakel 16 von Rückständen befreit und taucht sauber in die Flotte 2 ein. Anhängende Bläschen entfernt die Unterflottenrakel 14. Die aus der Flotte 2 austretende Walzenoberfläche trägt einen gleichförmigen Flottenfilm, dessen Dicke von der Walzendrehzahl, der Zusammensetzung der Flotte und ihrer (temperaturabhängigen) Zähigkeit und Oberflächenspannung abhängt. Die Rakel 16 ist gegen die Laufrichtung der Walze 1 gerichtet:

Zur Veränderung und Einstellung der Bremswirkung, die das Bahnmaterial auf der Applikationswalze erfährt und die sich als Änderung der Zugspannung in der Bahn bemerkbar macht, stehen nun mehrere Möglichkeiten zur Verfügung. Eine erste Möglichkeit ist das Abführen der Bahn in einem zur Horizontalen steigenden Winkel (z. B. Bahn 4" in Fig. 2), d.h. die Verkleinernung des Winkels aₜ, wenn nötig bis auf nahezu Null. Dabei besteht jedoch die Gefahr einer nicht vollständigen Abnahme des Films von Applikationswalze, wie oben schon erwähnt wurde. Eine weitere Möglichkeit ist das partielle Abheben der Gegenwalze von der Applikationswalze zwecks Vergrößerung der Spaltbreite S im Rahmen der zulässigen Grenzen; diese Möglichkeit wird wegen ihrer technisch einfacheren Realisierbarkeit und besseren Eignung zur Automatisierung bevorzugt.

Es ist zu beachten, daß der Walzenspalt S im allgemeinen nicht mehr als etwa 80 % der mittleren Materialdicke der Bahn betragen soll, weil sonst die Bedingung einer gebundenen Warenführung bei der ersten Berührung mit dem Flottenfilm nicht mehr gewährleistet ist. Die Einstellung des Walzenspaltes S geschieht mit an sich bekannten, hier nicht dargestellten Mitteln, z. B. einem Exzenter, dessen Betätigungsdrehknopf bevorzugt mit einer Skala versehen ist, an der sich die Größe des Walzenspaltes sofort ablesen läßt.

Fig. 3a bis 3c wurden schon oben besprochen.

Fig. 4 stellt nun, ebenfalls schematisch, in Seitenansicht eine bis auf Einzelheiten komplette Vorrichtung gemäß der Lehre der Erfindung dar.

Die Maschine besteht aus drei Hauptteilen, nämlich der Zufuhrgruppe 20, der Auftragsgruppe 21 und der Aufwickelgruppe 22.

Das Bahnmaterial, beispielsweise ein Textilgewebe, wird von einer nicht dargestellten Vorratsrolle abgewickelt. Das Material 4 läuft in Pfeilrichtung zunächst zwischen bzw. über eine Anzahl halbkreisförmig angeordneter Beruhigungswalzen 24, auf denen sich bestehende Materialspannungen ausgleichen, die Ware ausgebreitet wird und eingedrückte Falten sich glätten. Die Bahn läuft im Gestell 20a der Zufuhrgruppe 20 nach unten und passiert dann die Warenbahn-Führungs- und Zentriervorrichtung 26, die seitenverschiebbar ist und in der die Warenbahn ständig in ihrer Seitenführung derart geregelt wird, daß ihre Kante schließlich stets auf die gleiche Kreislinie der Applikationswalze aufläuft. Die Regelung kommt in an sich bekannter Weise dadurch zustande, daß die Bahnware durch nicht dargestellte Fühler, z. B. Lichtschranken, überwacht und das Abweichungssignal auf den nicht dargestellten Regelantrieb der Führungsvorrichtung gegeben wird. Die Führungsvorrichtung wird als solche z. B. von der Firma Erhardt & Leimer KG in Augsburg (BR Deutschland) hergestellt.

Nach Passieren von Umlenkrollen 28 gelangt die Warenbahn in den Walzenspalt der Fördereinrichtung 30, welche zusammen mit der noch zu beschreibenden Aufwicklung für eine stets gleichbleibende Zugspannung in der Bahn bei der Flottenapplikation sorgt. Das Stellglied des Regelkreises ist die entlastete Fühlerwalze 32, über welche die Bahn 4 nach Verlassen der Fördereinrichtung 30 geleitet wird. Sie berührt dann noch eine Richtungswalze 34 und durchsetzt dann den freien Raum zwischen Sender und Empfänger der berührungslosen Flächengewichts-Meßgruppe 36. Solche Meßgruppen sind schon seit ziemlich langer Zeit bekannt und brauchen daher nicht näher beschrieben zu werden; sie arbeiten auf der Grundlage von Strahlenabsorption. In der Meßgruppe 36 wird das Flächengewicht der unbehandelten Warenbahn ermittelt.

Die Warenbahn 4 gelangt nun zur Gegenwalze 6, die bereits oben ausführlich beschrieben wurde. Daher sind Einzelheiten dieser Walze und auch der übrigen Auftragseinrichtung nicht dargestellt.

Die Warenbahn, die den von der Applikationswalze 1 angebotenen Film der Behandlungsflotte abgestrichen und aufgenommen hat, wird durch eine erste Umlenkwalze 38 senkrecht nach oben und durch zwei weitere Umlenkwalzen 38', 38" in Richtung der Aufwickelgruppe 22 abgelenkt. Auf ihrem Weg senkrecht nach oben passiert die Behandlungsflotte enthaltende Warenbahn die zweite Flächengewichts-Meßgruppe 40, die genau wie die erste Meßgruppe 36 arbeitet und mit dieser zusammen ein Quotienten-oder Differenzsignal erzeugt, das zur Steuerung der aufgetragenen Flottenmenge auf bekannte Weise dient, die nicht zur Erfindung gehört; es wird auf die DT-OS-2 114 517, S. 16, verwiesen. Meist wird dazu die Drehzahl der Applikationswalze bei sonst gleichen übrigen Bedingungen verändert.

Die Aufwickelgruppe 22 besteht aus einer ganz schematisch angedeuteten, sich aufwickelnden Rolle 41 sowie einem Führungsarm 42, der am Maschinenständer 22a angelenkt ist und von oben auf den zu bildenden Rollenwickel 41 wirkt. Im Führungsarm 42, der doppelt vorhanden ist, laufen eine Umlenkrolle 44 und eine Ablagerolle 46, die in Pfeilrichtung von einem nicht dargestellten Wickelmotor mit konstanter und regelbarer Geschwindigkeit angetrieben wird. Die Warenbahn 4 umschlingt die Walze 46 zu mindestens 180° und bildet durch Ablegen den Wickel 41. Mit zunehmendem Durchmesser dieses Wickels bewegt sich das Armpaar 42 nach oben. Die beschriebene Anordnung hat den Vorteil, daß die Zugspannung in der Warenbahn 4 stets die gleiche ist und daß sich ein sehr gleichförmiger Wickel 41 bildet.

Fertige Wickel 41 werden abgehängt und dem Trockner zugeleitet. Zum Wechsel der Wickel dienen automatische Wechsler, die dem Fachmann bekannt sind. Sie sind nicht dargestellt; auf ihre Beschreibung kann verzichtet werden.

Die beschriebene Aufwicklung der feuchten, mit Behandlungsflotte beladenen Warenbahn hat den Vorteil, daß die anschliessende Trocknung mit beliebigen, dem Trockner bzw. dem Spannrahmen angepassten Geschwindigkeiten vorgenommen werden kann; bei Störungen im Trockner kann die Flottenapplikation trotzdem weiterlaufen und um gekehrt.

In Fig. 5 Ist ein Längsschnitt einer mit Vorteil benutzten Applikationswalze 1 dargestellt. Diese weist zunächst einen inneren Hohlzylinder 100 auf, der in beiden Endbereichen über jeweils zwei Ringscheiben 101, 102 mit Hohlachsstummeln 103 verbunden ist. Ober dem Innenzylinder 100 befindet sich der Aussenzylinder 104 aus Spezialstahl, der aufgeschrumpft ist und eine Wandstärke von beispielsweise 3 bis 5 mm aufweist. An den Stirnseiten ist der Aussenzylinder 104 über je eine Deckscheibe 104, die aussen an der jeweiligen äußeren Ringscheibe 102 anliegt, mit dem Achsstummel durch Schweißen verbunden. Die Mantelfläche des Außenzylinders 104 ist auf eine Rauheit N5 von VSM 10230/31 geschliffen. Wie aus Fig. 5 hervorgeht, überragt der Außenzylinder 104 den Innenzylinder 100 und die Deckscheiben 105 beidseits, und zwar beispielsweise um je 12 bis 15 mm. Dadurch wird vermieden, daß bei mittleren und hohen Walzendrehzahlen Flotte aus dem Trog über die Scheiben 105 an den Zylindermantel gelangt bzw. von den Stirnflächen abgeschleudert wird oder zumindest Wülste aus überschüssiger Flotte bildet. Diese Konstruktion wird erfindungsgemäß bevorzugt.

Durch die Hohlwellen 103 kann heizendes oder kühlendes Strömungsmedium zu- und abgeführt werden. Es ist auch möglich, die Walze elektrisch oder mit Gas zu beheizen. Das gleiche gilt für die Flotte im Trog, d.h. letzterer oder Zulauf- bzw. Umlaufleitungen der Flotte, Zwischenbehälter usw. lassen sich als Energieübertrager zur Regelung der Flottentemperatur benutzen.

Typische Abmessungen dieser Applikationswalzen sind fast beliebige Länge und 150 bis 350 mm Durchmesser.

Fig. 6 zeigt schematisch im Schnitt eine erfindungsgemäße Anlage zum doppelseitigen Auftrag von Behandlungsflotten, die identisch oder unterschiedlich sein können; es ist nur die Auftragsgruppe gezeigt (vgl. Fig. 4).

Die Maschine weist im Gestell 21 zwei Auftragseinrichtungen nach Erfindung auf. Die Materialbahn 4 tritt unten in die Maschine ein und wird durch drei Walzen 28 dreimal umgelenkt. Diese Walzen 28 können frei laufend oder angetrieben sein. Die Ware passiert die erste berührungsfreie Flächengewichts-Messgruppe 36, die das Gewicht der trockenen, unbehandelten Ware misst. Nun folgt die erste Auftragseinrichtung mit Flottentrog 3, Applikationswalze 1, Gegenwalze 6 und Umlenkwalze 38, die mit der entsprechenden Einrichtung in Fig. 4 spiegelbildlich identisch ist; die dort gegebene ausführliche Beschreibung soll hier nicht wiederholt werden. Die Bahn durchläuft nun die zweite berührungsfreie Messgruppe 40; das Quotientensignal der Messgruppen 40 und 36 ist ein Maß für die aufgebrachte Flottenmenge. Über zwei weitere Umlenkwalzen 38' und 38" wird die Warenbahn der zweiten Auftragsgruppe zugeführt, die, wie ersichtlich, auf die andere Seite der Materialbahn wirkt und wiederum aus Flottentrog 3', Applikationswalze 1', Gegenwalze 6' und Umlenkwalze 38'" besteht. Die nun zweiseitig beaufschlagte Bahn 4 verläßt die Maschine nach oben und kann beliebig umgelenkt und aufgewickelt werden. Zuvor passiert sie noch die dritte berührungsfrei arbeitende Flächengewichts-Meßgruppe 48; durch Quotientenbildung der Messwerte mit demjenigen der Messgruppen 40 und/oder 36 läßt sich der zweite bzw. der gesamte Flottenauftrag bestimmen. In an sich bekannter Weise dienen die Meßignale zur Steuerung der Antriebe der Walzen 1 und 1'zwecks Regelung der Auftragsmengen.

Eine interessante Anwendung der erfindungsgemäßen Anlage zum hintereinander geschalteten Auftrag von zwei unterschiedlichen Flotten ist das Färben von Stückware aus Zellulosefasern mit Reaktivfarbstoffen nach dem Klotz-Verweil-Verfahren. Dabei wird beispielsweise in der ersten Auftragseinrichtung die Farbstofflösung bzw. -dispersion, welche den Reaktivfarbstoff und gegebenenfalls übliche Zusätze wie Harnstoff und Netzmittel, jedoch kein Alkali oder Alkalispender enthält, in einer Menge von 30 - 50 % bezogen auf das Flächengewicht des trockenen Gewebes aufgebracht. Die alkalifreie Applikation mit kontrolliertem Auftrag gewährleistet stabile Behandlungsflotten und gestattet einen gleichbleibenden Farbstoffauftrag, selbst bei sehr substantiven Systemen, ohne Kanten- oder Endenablauf. Ohne Zwischentrocknung wird dann in der zweiten Auftragseinrichtung das für die Farbstoff-Fixierung benötigte Alkali, gegebenenfalls zusammen mit Salzen und Tensiden, in Flottenmengen von 15 - 30 % bezogen auf das Flächengewicht des trockenen Gewebes aufgebracht, die Einstellung der Alkalikonzentration kann dabei ohne Rücksicht auf die Stabilität der Farbflotte so eingestellt werden, daß eine maximale Farbstoff-Fixierung ermöglicht wird. Da die durch die beiden Auftragsvorrichtungen aufgebrachte Gesamtmenge an Flotte unter den Werten bleibt, die sich im konventionellen Foulardauftrag mit alkalihaltiger Flotte ergeben, resultieren günstigste Voraussetzungen für optimale Farbstoff-Fixierung. Außerdem kommt man in der Regel mit weniger Farbstoff aus. Die Verweilstufe sowie das anschließende Nachwaschen erfolgen in an sich bekannter Weise.

### Beispiel 1

Gewebe: Baumwollpopeline, 110/m², normal vorbehandelt, gebleicht und mercerisiert.
Flotte 1: 35 g/I "Remazolblau" 3R (Hoechst) 2 g/I "Leophen" LG (BASF) 80 g/I Harnstoff
Auftrag: 40 %
Flotte 2: 30 g/1 Ätznatron 80 g/I Natriumsulfat 2 g/I "Leophen" LG
Auftrag: 20%

Das Gewebe wird nach den Flottenaufträgen (wie oben beschrieben) aufgekault und in Plastikfolie eingepackt, in an sich bekannter Weise während 16 Stunden bei Raumtemperatur verweilt und anschließend gespült, abgesäuert, geseift, nochmals gespült und getrocknet.

Man erhält einen über die Breite und Länge sehr gleichmäßigen Farbausfall.

Fig. 7 zeigt im Schnitt schematisch eine Maschine zum Flottenauftrag auf sehr empfindliche bzw. heikle Bahnmaterialien wie Seidenpapier, insbesondere jedoch Maschenware. Bei diesem Material tritt ein hartnäckiges Einrollen der Bahnränder auf. Außerdem führen wesentliche Zugkräfte zur Einziehung der Bahn und Ungleichförmigkeiten der Kräfte zum Schrägverziehen.

Die zu behandelnde Ware ist auf der Vorratsrolle 50 aufgewickelt, die mit einem (nicht dargestellten) geregelten Zentrumsabtrieb versehen ist. Über eine angetriebene Umlenkwalze 52 gelangt die Bahn 4 unter einer Tänzerwalze 54 und eine Gruppe kleiner, bogenförmiger angeordneter Führungswalzen 56 in einen Platten-Luftausstreifer 58. Die Tänzerwalze 54 erzeugt auf eine Weise, die dem Fachmann geläufig ist, ein Signal zur Steuerung des (nicht dargestellten) Warenabtriebs auf der Rolle 50. Der Luftausstreifer 58 wirkt durch beidseitiges und gerichtetes Luftaufblasen auf die Maschenwarenbahn 4, derart, daß sie glatt, faltenfrei und nur mit wenig eingerollten Rändern aus dem Ausstreifer 58 austritt. Dieser Ausstreifer kann mit Hilfe des schwenkbaren Supports 60 winkelmäßig verstellt werden.

Nun wird die Maschenwarenbahn einer Lattenwalze 62 zugeführt, die angetrieben ist und auf der eine Zentrierung und weitere Ausbreitung der Warenbahn erreicht wird. Die Lattenwalze 62 und der Luftausstreifer 58 sind bekannte, handelsübliche Erzeugnisse der Fa Erhardt & Leimer KG. Augsburg, Bundesrepublik Deutschland. Dem Fachmann sind Konstruktion und Wirkungsweise dieser Einrichtungen bekannt bzw. zugänglich.

Über eine Leitwalze 64, die freilaufend angeordnet ist, gelangt die zentrierte Bahn zunächst durch eine Vorrichtung 65 zur berührungslosen Flächengewichtsmessung und dann durch einen zweiten Luftausstreifer 66, der wie der erste Ausstreifer 58 ausgebildet ist, auf die Gegenwalze 6, welche angetrieben ist. Es wurde beobachtet, daß in der Warenbahn noch eine restliche Tendenz zum Einrollen der Ränder vorhanden ist. um diese Resttendenz zu beseitigen, wird nach einer besonderen Ausführung der Erfindung durch gesonderte Kanten-Ausrolldüsen 68, die an den Enden von Luftkanälen 67 sitzen und beidseits der Bahn auf deren Randbereich wirken, Luft aufgeblasen, und zwar kurz vor dem Eintritt in den Walzenspalt S, und es wurde gefunden, daß durch diese Maßnahmen ein völlig glattes Auflaufen der Warenbahn auf die Applikationswalze 1 gewährleistet wird. Mit 3 ist wieder der Flottentrog bezeichnet.

Nach Aufbringen der Flotte auf die Warenbahn wird diese durch die zweite Vorrichtung 70 zur berührungslosen Flächengewichtsmessung hindurchgeleitet und dann der Aufwicklung zugeführt. Die erforderlichen Umlenkwalzen 38 und 38" sind ebenfalls angetrieben.

Die Aufwicklung der feuchten, imprägnierten Maschenware geschieht mit Vorteil nach dem Prinzip der gebundenen Warenführung. Die Aufwickelhülse 72 ist mit einem nicht dargestellten Zentrumsantrieb versehen, der in Abhängigkeit vom Ausgangssignal eines nicht dargestellten Gebers steuerbar ist. Gegen diese Hülse 72 wird mit Hilfe eines Hydraulik- oder Pneumatikantriebs 74 über einen Gelenkarm 76 eine Gegenwalze 78 gedrückt, welche die Bahn 4 auf die dargestellte Weise im Augenblick des Aufrollens führt.

Durch die beschriebenen besonderen Maßnahmen gelingt der gleichmäßige Flottenauftrag, z. B. Kleinauftrag, auf delikates Material, insbesondere Maschenware, mit hohen Arbeitsgeschwindigkeiten, nämlich bis zu 200 m/min, was bisher als absolut unmöglich galt.

Die dargestellten Vorrichtungen können zusätzlich die an sich bekannten Schnurwalzen zur Glättung der Bahn und zum Ausstreichen von Falten enthalten.

Fig. 8 zeigt schematisch die äußerst bevorzugte Montage der Gegenwalze 6. Diese Montage gestattet eine präzise und überall gleiche Einstellung des Walzenspaltes S und eine parallel geführte Schnellabhebung der Gegenwalze, beispielsweise beim Herannahen einer starken Verdickung in der Bahn. Dadurch können Abrisse verhütet werden.

Diese Aufhängung der Gegenwalze 6 besteht zunächst in je einem beidseits der Walze befindlichen Lagerblock 80, in dem die Achse 82 der Walze 6 gelagert ist und der sich vertikal zwischen zwei Führungsblöcken 81 verschieben kann. Die Verschiebung wird geführt durch eine Kolbenstange 83, die mit einem in einem Zylinder 84 beweglichen Kolben 85 verbunden ist. Im Zylinder 84 münden eine Leitung, 86 unterhalb und eine andere Leitung 87 oberhalb des Kolbens 85. In der Leitung 87 kann ein Drosselventil 88 angebracht sein, das das Strömungsmedium bremst.

Der Zylinder 84 ist an einem zweiarmigen Hebel 89 angelenkt, dessen anderes Ende 90 mit einer Bohrung mit Innnengewinde versehen ist. Darin greift eine Gewindespindel 91 ein, die außerhalb ihres Lagergehäuses 92 eine Einstellscheibe 93 trägt. Die Gewindespindel 91 kann mit einem nicht dargestellten Servoantrieb verbunden sein.

Im Betrieb der Vorrichtung ist die Leitung 86 drucklos, und in der Leitung 87 herrscht ein pneumatischer (oder hydraulischer) Druck. Dadurch wird der Kolben 85 gegen den inneren Vorsprung 94 der unteren Zylinderstirnseite gedrückt. Die genaue Dicke des Walzenspaltes S wird nun durch entsprechendes Verdrehen der Einstellscheibe 93 (mit Skalenteilung) eingestellt und bleibt immer gleich.

Der im Zylinder 84 herrschende Druck wirkt wie eine Feder; die Walze 6 kann also nach oben ausweichen, wenn es erforderlich ist, bevor eine Materialbahn reißt. Zur Schnellabhebung der Walze 6 von der Applikationswalze 1 gibt man Druck auf die Leitung 86 und entlüftet die Leitung 87, und der Kolben 85 und die Walze 6 gehen sofort, aber in einer durch die Drossel 88 gedämpften Bewegung nach oben. Nach erneuter Absenkung stellt sich der vorher gewählte Wert 5 für die Dicke des Walzenspaltes wieder ein.

Fig. 9 zeigt schematisch eine weiterhin bevorzugte Ausführungsform der erfindungsgemäßen Vorrichtung, die zur Anwendung bei sehr faltenhaltigem Material mit hartnäckigen Falten besonders gut geeignet ist.

Die Warenbahn 4 wird im wesentlichen von oben auf eine Gruppe von Bogenwalzen 98, 98a, 99 geleitet. Die Bogenwalzen 98 und 98a dienen zur anfänglichen Glättung des Materials und sind in manchen Fällen entbehrlich. Wichtig ist, daß die Gegenwalze 99 als Bogenwalze ausgeführt ist.

Bogenwalzen, d.h. gekrümmte Breithalterwalzen, sind an sich bekannt (vgl. M. Peter, Grundlagen der Textilveredlung, 10. Auflage, 1970, S. 48) und werden z. B. von der Firma Stove-Woodward Inc., (Mass.,U. S. A.) geliefert. Sie stellen einen gekrümmten Zylinder dar. Bevorzugt sind solche Bogenwalzen, deren Krümmung (durch Druck auf die Achse) verstellbar ist.

Wie aus Fig. 9 hervorgeht, stellt man die Bogenwalzen 98, 98a und 99 mit ihrer Krümmung in solche Richtungen R ein, daß sich ein Ausbreiten (und nicht ein Einziehen) der Materialbahn ergibt. Die letzte (oder einzige) Bogenwalze 99 ist mit den oben definierten und geschilderten Merkmalen der Gegenwalze versehen. Dadurch, daß die Achse der Walze 99 nicht überall mit der Achse der Applikationswalze 1 parallel läuft, kann nicht präzis ein Walzenspalt zwischen den Walzen 99 und 1 definiert werden. Ein solcher wird aber angenähert erreicht und die angestrebte gebundene Warenführung für die Praxis ausreichend bewerkstelligt, indem man die Walze 99 während des Betriebes der Walze 1 schrittweise annähert und ausserdem die Richtung R möglichst parallel zur Tangente an die Walze 1 im Walzenspalt wählt.

Die in Fig. 9 dargestellte Vorrichtung gestattet einen gleichförmigen Flottenauftrag auf Bahnmaterial mit sehr dauerhaften Falten, die im Augenblick des Flottenauftrages geglättet sind.

Die erfindungsgemäße Vorrichtung gestattet beispielsweise die Durchführung folgender Ausrüstungsverfahren an Textilgut, wobei die Zusammensetzung der erforderlichen Flotten dem Fachmann bekannt ist.
Bügelfreiausrüstung,
Schrumpffestmachen,
Versteifen,
Färben, insbesondere
Pigmentfärben,
Reaktivfärben
Weichmachen,
Hydrophobmachen,
Wassertropfenfestmachen,
Verrottungsfestmachen,
Schmutzabweisendmachen,
Oleophobmachen,
Knitterfestausrüstung,
Glanzausrüstung (Chintz),
Flammfestausrüstung,
Antistatischausrüsten,
Filzfreimachen,
Mottenechtausrüstung,
Karbonisieren,
Dekatieren,
Effektausrüsten;
2. Papier
Färben, besonders in lichten Tönen,
Flammfestmachen,
Hydrophobausrüsten,
Oleophobmachen.

Die Erfindung soll nun durch ein Verfahrensbeispiel weiter erläutert werden.

### Beispiel 2

In der in Fig. 4 wiedergegebenen Vorrichtung wird ein für leichte Berufskleidung geeignetes, 115 cm breites Gewebe aus 65 % Polyester und 35 % Baumwolle, Gewicht 105 g/m², mittlere Dicke ca. 0,21 mm, hochveredelt und gleichzeitig optisch aufgehellt.

Es wird eine wäßrige Flotte folgender Zusammensetzung verwendet (in g/I) :

### 1) wässrige 0,1 %-ige Aufschlämmung

Die übrigen Eigenschaften und Verfahrensbedingungen waren die folgenden:
- Flottentemperatur: 22° C
- Filmbildungstest: Note 4 bis 5
- Schaumzahl: 320 (110, 105, 105)
- Bahngeschwindigkeit 40 m/min
- Flottenauflage: 35 Gew.-%, bezogen auf trockenes Gewebe
- Trocknungsbedingungen: 130°C während 40 sec
- Kondensation mit Thermosolierung: 170° C/30 sec

Man erhält gleichzeitig Hochveredlung und optische Aufhellung.

### Vergleichsversuch 1:

Zuerst wurde als Auftragsorgan eine einfache Applikationswalze mit 300 mm Durchmesser eingesetzt (vgl. DE-PS-2 114 517). Die erhaltene Ausrüstung war im Bereich der Webkanten fleckig.

### Vergleichsversuch 2:

Es wurde zusätzlich zur Walze gemäß Versuch 1 eine entlastete stählerne Tangentialwalze (siehe Fig. 1) mit 150 mm Durchmesser eingesetzt.

Es ergab sich ein leicht streifiges Gewebe infolge ungleichförmiger Dicke der Webkanten und entsprechender Schwingbewegung der Führungswalze.

### Erfindungsgemäßes Verfahren:

Die Applikationswalze ist eine Stahlwalze mit 300 mm Durchmesser. Die Gegenwalze (Fig. 2, Fig. 8) hat einen Durchmesser von 200 mm und besteht aus Weichgummi der Shorehärte 35A. Der Walzenspalt S wird auf 0,15 mm (70 % der mittleren Dicke des Gewebes) eingestellt.

Die erzielten Ausrüstungen sind homogen und fleckenlos, also gleichförmig.

Die beschriebenen Erfindungsgegenstände können im Rahmen des Beanspruchten variiert bzw. modifiziert werden. So ist es z. B. möglich, die einzelnen Führungswalzen der Vorrichtung nach Bedarf anzutreiben oder zu bremsen (was auch ein Antrieb ist). Die Walzen können eine von der Zylinderform abweichende Form haben. Die Walzen 38 können zwecks noch besserer Flottenverteilung bzw. für Sonderfälle gelochte Vakuumwalzen sein. Es können bei Bedarf Walzen und andere Leitorgane, Messeinrichtungen usw. zugefügt werden.

Die Warenbahn kann zwecks besserer Flottenaufnahme (Austreiben von Luft) vor und/oder nach Berühren der Applikationswalze gedämpft oder unter Unterdruck gesetzt werden. Auch andere, dem Fachmann geläufige Vor- und/oder Nachbehandlungen der Materialbahn können im Zuge des Verfahrens vorgenommen werden.

Außerdem kann die Erfindung zum Auftragen von verschäumten Flotten dienen. Dies stellt eine Alternativmethode zur beschriebenen Flüssigflottenauftragstechnik dar; bei Verwendung flüssiger Flotten müssen diese schaumfrei sein, genau wie andererseits verschäumte Flotten frei von vagabundierender Flüssigkeit sein müssen. Zum Auftrag von Schaum ist es allerdings erforderlich, die Vorrichtung mit einem System zur Erzeugung und zum Transport semi-stabiler Schäume zu versehen und auch noch andere, dieser Methode angepaßte Konstruktionsänderungen vorzunehmen.

### Filmbildungstest

Die Filmbildung wird auf einer Modell-Applikationswalze mit einem Durchmesser von ca. 200 mm und einer Länge von ca. 250 mm beobachtet. Die Walze besitzt das Oberflächenmaterial mit der Beschaffenheit, wie sie in der Betriebsvorrichtung verwendet wird.
1.- Reinigung: Die Applikationswalze wird mit einer Reinigungsflotte abgerieben, die aus einer Lösung von 10 g nichtionogenem schäumendem Tensid in 1 I Isopropanol besteht, und dann so lange mit Wasser gespült, bis das ablaufende Wasser schaumfrei ist und auf die Applikationswalze laufendes Wasser keinen Film mehr bildet.
2. - Messung: Man lässt die Applikationswalze mit einer Umfangsgeschwindigkeit von 10 m/min im Trog rotieren, der mit der Untersuchungsflotte beschickt ist. Die Temperatur der Flotte beträgt 22 ± 2°C bzw. Auftragstemperatur. Der Film wird mit Beleuchtung durch eine Leuchtstoffröhre auf der rotierenden Walze visuell beobachtet.
3. - Auswertung: Nur solche Untersuchungsflotten bestehen den Test, die auf der Applikationswalze einen zusammenhängenden Film bilden. Die Ergebnisse der Beobachtungen werden im übrigen nach folgender Bewertungsskala mit einer Benotung von 1 bis 5 angegeben (Genauigkeit 0,5 Noten):
   1: keine Filmbildung
   2: Film mit grossen filmfreien Flecken
   3: Film ohne filmfreie Flecken
   4: Film mit Schlieren
   5: gleichmässiger Film

### Schaumbildungstest

Die Schaumbildung muß geprüft werden, weil benetzende Flotten, die den oben beschriebenen Filmbildungstest bestehen, normalerweise zur Schaumbildung neigen. Diese darf aber ein gewisses Maß nicht übersteigen.

Die Schaumbildung wird durch maschinelles Rotieren eines verschlossenen Mischzylinders geprüft.
1. - Reinigung: Ein Glas-Mischzylinder, 250 ml, 2-ml-Teilung, Höhe ohne Stopfen 250 mm, Dmr. 40 mm, wird mit Aceton gespült und getrocknet.
2. - Messung: In den Mischzylinder werden 100 ml Flotte unter Vermeidung von Schaumbildung gegeben. Der Zylinder wird mit einem Polyäthylenstopfen verschlossen, in der Mitte in eine Stativklemme eingespannt, dann um die Achse des Klemmenstabes maschinell mit 0,5 U/sec gedreht und nach 5 Umdrehungen senkrecht angehalten. Im Augenblick des Anhaltens werden die Höhen an Flotte (flüssig) plus Schaum in ml abgelesen. Eine zweite Ablesung erfolgt nach 15 sec, eine dritte nach 30 sec.
3. - Auswertung: Die Schaumzahl wird in ml angegeben, und zwar als Summe der drei Messungen. Nur solche Flotten sind brauchbar, deren Schaumzahl unter 350 bleibt und die Einzelwerte abnehmende Tendenz haben, d.h. der erste Wert muß größer als der dritte Wert sein. Bei der Messung ist die vorgesehene Verwendungstemperatur zu berücksichtigen.

## Patentansprüche

1. Vorrichtung zum kontinuierlichen, gleichmäßigen Aufbringen von geregelten Mengen an Behandlungsflotte auf ene fortlaufende, flüssigkeitsaufnahmefähige Materialbahn (4), mit mindestens einer angetriebenen Applikationswalze (1) mit glatter Oberfläche und einem Trog (3) für Behandlungsflotte, in welchen die Applikationswalze eintaucht, mit einer Zufuhr- und einer Abzugseinrichtung für die Materialbahn, wobei die Antriebe der Applikationswalze und der Materialbahn so ausgelegt sind, daß Relativgeschwindigkeiten zwischen Materialbahn und Applikationswalzenoberfläche herstellbar sind, und mit Regeleinrichtungen zur Erzielung einstellbarer, gleichmäßiger Auftragsmengen an Behandlungsmittel auf der Materialbahn, dadurch gekennzeichnet, daß die Applikationswalze (1) eine glatte Obefläche aus Metall aufweist, und daß außerhalb des Troges (3) für Behandlungsflotte eine Gegenwalze (6) mit nachgiebiger und rutschfester Oberflüche achsparallel zur Applikationswalze in festem, aber einstellbarem Abstand zur Applikationswalze derart angeordnet ist, daß zwischen den genannten Walzen ein definierter, einstellbarer Walzenspalt gebildet wird.

2. Vorrichtung nach Anspruch 1, dadurch gekennzeichnet, daß die Dicke des Walzenspaltes 60 % bis 80 % der Dicke der Materialbahn beträgt.

3. Vorrichtung nach Anspruch 1, dadurch gekennzeichnet, daß die Gegenwalze (6) und Abnahmestelle der Bahn von der Applikationswalze so angeordnet sind, daß sich ein Umschlingungswinkel der Materialbahn auf der Applikationswalze ergibt, welcher 2° bis 15° beträgt, gemessen als Zentrumswinkel der Applikationswalze.

4. Vorrichtung nach einem oder mehreren der vorstehenden Ansprüche, dadurch gekennzeichnet, daß die Applikationswalze eine Reinigungsrakel (16) am Bogen zwischen Ablauf der Materialbahn und Wiedereintauchen in die Flotte und eine Schaumabstreifrakel (14) unter dem Flottenspiegel anliegt.

5. Vorrichtung nach Anspruch 4, dadurch gekennzeichnet, daß die Schaumabstreifrakel (14) ein Gummi-oder Kunststoffband mit Y-förmigem Profil ist, bei dem die beiden Arme des Y an den Enden verstärkt sind und welcher mit dem Y-Steg in eine Metallschiene eingespannt ist, die den Rakelhalter darstellt und in Richtung der Applikationswalze bewegbar ist, damit sich die Y-Arme unter Spreizung (6) an die Walze anlegen.

6. Vorrichtung nach einem oder mehreren der vorstehenden Ansprüche, dadurch gekennzeichnet, daß die Gegenwalze (6) angetrieben ist.

7. Vorrichtung nach Anspruch 1, bei der Maschenware zu verarbeiten ist, gekennzeichnet durch einen Warenabtrieb vom Wickel der Ausgangsware (50), eine Tänzerwalzenregelung (54) der Bahnzugspannung, Luftausstreifern (58) und eine Lattenwalze (62) zum Flachlegen, Zentrieren und Egalisieren der Bahn vor der Berührung mit der Applikatlonswalze (6), durch Kantenaufrolldüsen zur Speisung mit strömender Luft, die auf die Kanten der auf der Gegenwalze laufenden Maschenwarenbahn gerichtet sind, und durch eine Aufwicklung mit gebundener Warenführung und gesteuertem Zentrumsantrieb.

8. Vorrichtung nach einem oder mehreren der vorstehenden Ansprüche, dadurch gekennzeichnet das die Applikationswalze (1) als Hohlwalze mit einer Hohlwelle (103) zur Zufuhr und Abfuhr eines temperaturregelnden Stömungsmediums bzw. zur Zufuhr von Heizenergie wie Elektrizität oder Gas ausgebildet ist.

9. Vorrichtung nach einem oder mehreren der vorstehenden Ansprüche, dadurch gekennzeichnet, daß Regeleinrichtungen vorgesehen sind, um die in Abhängigkeit von der Dicke des Bahnmaterials gewählte Dicke des Walzenspaltes zwischen Gegenwalze (6) und Applikationswalze (1) konstant zu regeln.

10. Vorrichtung nach einem oder mehreren der vorstehenden Ansprüche, gekennzeichnet durch zwei Auftragseinrichtungen, die nacheinander auf jede der beiden Seiten der Materialbahn Flotte aufzutragen bestimmt sind.

11. Vorrichtung nach einem oder mehreren der vorstehenden Ansprüche, dadurch gekennzeichnet, daß an der Applikationswalze an beiden Randbereichen ihrer Zylindermantelfläche je eine Abstreifrakel anliegt, wobei der Abstand der Innenkanten der beiden Rakel voneinander auf die Materialbreite einstellbar ist, und daß eine Folgesteuerung beider Rakel auf seitlich verlaufende Materialbahn vorgesehen ist.

12. Vorrichtung nach einem oder mehreren der vorstehenden Ansprüche, dadurch gekennzeichnet, daß Mittel vorgesehen sind, um die Behandlungsflotte zu heizen oder zu kühlen.

13. Vorrichtung nach einem oder mehreren der vorstehenden Ansprüche, dadurch gekennzeichnet, daß die Applikationswalze einen Aussenzylinder (104) aufweist, der mit der Walzenachse durch kreisförmige Deckscheiben (105) verbunden ist, diese aber beidseitig nach aussen überragt.

14. Vorrichtung nach einem oder mehreren der vorstehenden Ansprüche, dadurch gekennzeichnet, daß die Gegenwalze eine Bogenwalze ist, vor welcher gegebenenfalls mindestens eine weitere Bogenwalze (99) angeordnet ist, und daß die Exzentrizität der Bogenwalze (98a) bzw. -walzen mit einer solchen Richtung im Raum eingestellt ist, daß die darüberlaufende Materialbahn faltenfrei an die Applikationswalze gelangt.

15. Verfahren zum Betrieb der Vorrichtung nach einem oder mehreren der vorstehenden Ansprüche, dadurch gekennzeichnet, daß man die Materialbahn dadurch kontinuierlich und gleichförmig mit solchen Mengen an Behandlungsflotte versieht, die die Sättigung des Materials mit Flotte nicht übersteigen, daß man die Materialbahn über die Gegenwalze mit elastischer und rutschfester Oberfläche führt und sodann in gebundener Warenführung auf die gleichsinnig mit der Materialbahn laufende Applikationswalze mit glatter Metalloberfläche übergibt, welche einen gleichförmigen Film an Flotte führt.

16. Verfahren nach Anspruch 15, dadurch gekennzeichnet, daß der Walzenspalt zwischen Gegenwalze und Applikationswalze in Abhängigkeit von der Materialdicke eingestellt und durch Regeleinrichtungen konstant gehalten wird.

17. Verfahren nach Anspruch 15 oder 16, dadurch gekennzeichnet, daß die Materialbahn und die Applikationswalzenoberfläche verschiedene Geschwindigkeiten aufweisen, und daß die Bremsung der Materialbahn durch Veränderung der Dicke des Walzenspaltes zwischen Gegenwalze und Applikationswalze geregelt wird.

18. Verfahren nach Anspruch 15, 16 oder 17, dadurch gekennzeichnet, daß die Materialbahn mit einem Berührungswinkel auf der Applikationswalze geführt wird, welcher einer verweilzeit des Materials auf der Applikationswalze von 0,02 bis 0,2 Sekunden entspricht.

19. Verfahren nach Anspruch 15 und 18, dadurch gekennzeichnete daß die Bremsung der Materialbahn durch Veränderung des Berührungswinkels der Materialbahn auf der Applikationswalze geregelt wird.

20. Verfahren nach einem oder mehreren der Ansprüche 15 bis 19, dadurch gekennzeichnet, daß die pro Flächeneinheit der Materialbahn aufgetragene Flottenmenge durch Veränderung der Drehzahl der Applikationswalze geregelt wird.

21. Verfahren nach mindestens einem der Ansprüche 15 bis 20, dadurch gekennzeichnet, daß die pro Flächeneinheit der Materialbahn aufgetragene Flottenmenge durch Veränderung der Flottentemperatur geregelt wird, indem man die als Hohlorgan ausgeführte Applikationswalze und/oder die Flotte kühlt bzw. heizt.

22. Verfahren nach mindestens einem der' Ansprüche 15 bis 21, dadurch gekennzeichnet, daß die Materialbahn über die Gegenwalze mit einem Umschlingungswinkel geführt wird, der 60° bis 120°, insbesondere etwa 100° beträgt.

23. Verfahren nach mindestens einem der Ansprüche 15 bis 22, dadurch gekennzeichnet, daß man auf eine bereits flottenhaltige Materialbahn, die mit Flotte aber noch nicht gesättigt ist, weitere Flottenmengen aufträgt, wobei die aufgetragene Flottenmenge entweder einen vorbestimmten Wert pro Flächeneinheit ausmacht oder aber die Ergänzung bis zu einem bestimmten Gesamt-Flächengewicht darstellt.

24. Abänderung des Verfahrens gemäß Anspruch 15, dadurch gekennzeichnet, daß man zwecks Erzielung von Inegalitätseffekten auf der Materialbahn eine statistisch ungleichförmige Flottenverteilung hervorruft, indem man den Flottenfilm auf der Applikationswalze auf ungleichförmige Weise stört.

25. Verfahren nach einem oder mehreren der Ansprüche 15 bis 24, gekennzeichnet durch die Verwendung einer Flotte, die den in der Beschreibung niedergelegten Filmbildungstest auf glatten Stahlwalzen besteht.

26. Verfahren nach Anspruch 25, gekennzeichnet durch die Verwendung einer Flotte, die weiterhin dem in der Beschreibung niedergelegten Schaumbildungstest derart genügt, daß die Schaumbildung höchstens den Wert 350 erreicht und die drei den genannten Wert bildenden Einzelwerte abnehmende Tendenz haben.

## Claims

1. Apparatus for the continuous and uniform application of metered amounts of a treating liquor on a moving, liquid absorptive material web (4), comprising at least one driven applicator roller (1) having a smooth surface; a treating liquor trough (3) wherein said applicator roller is dipping; a material web feeding device and a material web discharge device, the driving means of said applicator roller and of said material web being adapted for producing differential speeds between material web and applicator roller surface; and control means for the obtention of metered and uniformly applicated amounts of treating agent on the material web, characterized by the fact that the applicator roller (1) has a smooth metallic surface, and that a counter-roller (6) having a resilient and anti-skid surface is mounted outside said trough (3) parallel to the axis of the applicator roller in a fixed but adjustable distance to the applicator roller in such a manner that a defined, adjustable nip is formed between the said rollers.

2. Apparatus of claim 1, characterized by the fact that the thickness of the roller nip comprised between 60 % and 80 % of the material web thickness.

3. Apparatus of claim 1, characterized by the fact that the counter-roller (6) and the position where the web is taken off from the applicator roller are arranged relative to one another in such a manner that a contact angle of the material web on the applicator roller in the range of from 2° to 15° is obtained, expressed as a central angle of the applicator roller.

4. Apparatus of one or more of the preceding claims, characterized by the fact that a cleaning ductor blade (16) is applied to the applicator roller on the arc between the take-off position of the material web and the dipping position into the bath, and a foam stripping ductor blade (14) is applied beneath the bath level.

5. Apparatus of claim 4, characterized by the fact that the foam stripping (14) comprises a rubber or plastics strip having a Y-shaped profile whose both arms are reinforced at their ends and whose stem is clamped into a metal rail forming the blade holder and being movable against the applicator wall so that the Y arms firmly contact the roller with spreading.

6. Apparatus of one or more of the preceding claims, characterized by the fact that the counter-roller (6) is driven.

7. Apparatus of claim 1, for the processing of knitted fabrics, characterized by a delivery device to unwind the web from the supply roll (50), a compensator roller control (54) of the drawing tension of the web, air spreaders (58) and a lath roller (62) for the flattening, centering and equalizing of the web before its contact with the applicator roller (1), by edge spreadening nozzles (67) to be supplied with air which are directed to the edges of the knitted fabric when running on the counter-roller (6), and by a take-up device with a controlled center drive where the web is wound on in supported condition.

8. Apparatus of one or more of the preceding claims, characterized by the fact that the applicator roller (1) is a hollow roller having a hollow shaft (103) for the inlet and the outlet of a temperature controlling fluid medium or for the supply of heating energy such as electricity or gas.

9. Apparatus of one or more of the preceding claims, characterized by the fact that control devices are provided for keeping constant the thickness of the nip between counter-roller (6) and applicator roller (1) selected in function of the thickness of the web material.

10. Apparatus of one or more of the preceding claims, characterized by two successive application devices adapted for applying liquor to either side of the material web.

11. Apparatus of one or more of the preceding claims, characterized by the fact that each edge portions of the applicator roller is contacted by one ductor blade, the lateral distance between the inner edges of the said ductor blades being adjustable to the width of said material web, and that a follow control to adapt the ductor blade positions to the varying material web edge position is provided.

12. Apparatus of one or more of the preceding claims, characterized by means for heating the treating liquor.

13. Apparatus of one or more of the preceding claims, characterized by the fact that the applicator roller comprises an outer cylinder (104) connected to the roller shaft by circular cover discs (105) but protruding laterally over them at both sides.

14. Apparatus of one or more of the preceding claims, characterized by the fact that the counter-roller is an arcuated roller (99) upstream of which at least one further arcuated roller is optionally provided, and that the eccentricity of the arcuated roller (98a) or rollers is arranged in such a spatial direction that the material web is transferred free from wrinkles to the applicator roller.

15. Process for running the apparatus according to one or more of the preceding claims, characterized by the fact that the material web is continuously and uniformly impregnated with such amounts of treating liquor that do not exceed the liquor saturation capacity of the material, that the material web is passed over the counter-roller having an elastic and anti-skidding surface, and is then transferred in supported condition on the applicator roller which is rotated in the same direction as the material web and which carries an uniform liquor film.

16. Process of claim 15, characterized by adjusting the roller nip between the counter-roller and the applicator roller in function of the web material thickness, said nip being kept constant by control devices.

17. Process of claim 15 or 16, characterized by the fact that the material web and the surface of the applicator roller have different speeds, and that the retardation force of the material web is controlled by modifying the thickness of the nip between counter-roller and applicator roller.

18. Process of claim 15, 16 or 17, characterized by the fact that the applicator roller is contacted by the material web with a contact angle corresponding to a dwell time of the material on the applicator roller of 0.02 to 0.2 seconds.

19. Process of claims 15 and 18, characterized by the fact that the retardation force of the material web is controlled by modifying the contact angle of the material web on the applicator roller.

20. Process of one or more of claims 15 to 19, characterized by the fact that the amount of liquor applied per unit area on the material web is controlled by varying the rotational speed of the applicator roller.

21. Process of at least one or claims 15 to 20, characterized by the fact that the amount of liquor applied on unit area of the material web is controlled by varying the liquor temperature in cooling or heating the applicator roller constructed as a hollow cylinder.

22. Process of at least one of claims 15 to 21, characterized by the fact that the material web contacts the counter-roller over a contact angle of 60° to 120°, in particular about 100°.

23. Process of at least one of claims 15 to 22, characterized by the fact that further amounts of liquor are applied on an already liquor-containing but not yet saturated material web, said additional liquor representing either a prodetermined value per unit area, or the complement to a determined total weight per unit area.

24. Modification of the process according to claim 15, characterized by the fact that a statistically irregular liquor distribution is provided on the applicator roller surface by randomly disturbing the liquor film on the applicator roller, in order to obtain irregularity effects on the material web.

25. Process of one or more of claims 15 to 24, characterized by the use of a liquor fulfilling the film forming test on smooth steal rollers defined in the specification.

26. Process of claim 25, characterized by the use of a liquor further fulfilling the foaming test described in the specification in such a manner that foaming does not exceed the value of 350, and that the three single values forming said total, have decreasing tendency.

## Revendications

1. Installation pour l'application continue et uniforme de quantités mesurées d'un liquide de traitement sur une nappe de matériau absorbante de liquide (4) en mouvement, comprenant au moins un rouleau applicateur (1) entraîné présentant une surface lisse; une cuve (3) de bain de traitement dans laquelle ledit rouleau applicateur est trempé; un dispositif d'alimentation en nappe de matériau et un dispositif de décharge de la nappe, les moyens d'entraînement dudit rouleau applicateur et de la dite nappe étant adaptés pour produire des vitesses différentielles entre la nappe et la surface du rouleau applicateur; et des moyens de contrôle pour l'obtention de quantités de l'agent de traitement contrôlées et appliquées uniformément sur la nappe, caractérisée en ce que le rouleau applicateur (1) a une surface métallique lisse et en ce qu'un rouleau conjugué (6) présentant une surface élastique et anti-patinage est monté en-dehors de ladite cuve (3), parallèle à l'axe du rouleau applicateur, à une distance du rouleau applicateur fixe mais réglable de telle manière qu'un écartement défini ajustable soit formé entre lesdits rouleaux.

2. Installation selon la revendication 1, caractérisée en ce que l'écartement des rouleaux est dimensionné entre 60 et 80 % de l'épaisseur de la nappe de tissu.

3. Installation selon la revendication 1, caractérisée en ce que le rouleau conjugué (6) et l'endroit où la nappe de matériau quitte le rouleau applicateur sont positionnés l'un par rapport à l'autre de telle manière que l'on obtienne un angle de contact de la nappe sur le rouleau applicateur de l'ordre de 2° à 15°, exprimé comme angle au centre du rouleau applicateur.

4. Installation selon l'une ou plusieurs des revendications précédentes, caractérisée en ce qu'une raclette (16) de nettoyage est appliquée sur le rouleau applicateur dans la portion située entre l'endroit où la nappe de matériau quitte le rouleau applicateur et la position de trempage dans le bain, et en ce qu'une raclette (14) d'élimination de mousse est disposée en-dessous du niveau du liquide.

5. Installation selon la revendication 4, caractérisée en ce que la raclette (14) d'élimination de mousse est constituée d'une bande en caoutchouc ou plastique ayant un profil en "Y" dont les deux bras sont renforcés à leur extrémité et dont la partie centrale est pincée dans un rail métallique formant le support de raclette, et qui est ajustable par rapport à la surface de l'applicateur, de telle manière que les bras du Y soient écartés lors du contact avec le rouleau applicateur.

6. Installation selon l'une ou plusieurs des revendications précédentes, caractérisée en ce que le rouleau conjugué (6) est entraîné.

7. Installation selon la revendication 1, pour le traitement de textiles tricotés, caractérisée par un dispositif d'alimentation pour débobiner la nappe de tissu à partir du rouleau d'alimentation (50), un dispositif de contrôle de la tension de transport de la nappe comprenant un rouleau compensateur (54) , des étaleurs à air (58) et un rouleau de lattes pour aplatir, centrer et égaliser le nappe de tissu avant son contact avec le rouleau applicateur (1), par des buses (67) d'aplatissement des bordures alimentées en air, qui sont dirigées sur les bords du tissu tricoté lors du passage sur le rouleau conjugué (6) , et par un dispositif d'enroulement à enrouleur axial central contrôlé sur lequel le tissus est enroulé à l'état supporté.

8. Installation selon l'une ou plusieurs des revendications précédentes, caractérisée en ce que le rouleau applicateur (1) est un cylindre creux présentant un essieu creux (103) pour l'entrée et la sortie d'un fluide destiné à régler la température ou pour l'apport d'une énergie de chauffage telle qu'électrique ou à gaz.

9. Installation selon l'une ou plusieurs des revendications précédentes, caractérisée par des moyens d'actionnement destinés à maintenir constante l'épaisseur de l'écartement entre le rouleau conjugué (6) et le rouleau applicateur (1), choisi en fonction de l'épaisseur de la nappe de matériau.

10. Installation selon l'une ou plusieurs des revendications précédentes, caractérisée par deux dispositifs d'application successifs destinés à déposer le liquide de traitement sur chaque face de la nappe de matériau.

11. Installation selon l'une ou plusieurs des revendications précédentes, caractérisée par le fait que les deux bordures du rouleau applicateur sont au contact d'une raclette, l'écartement entre les bords intérieurs desdites raclettes étant ajustable à la largeur de la nappe de matériau, et par le fait qu'un asservissement de position destiné à adapter la position des raclettes à la position changeante des bords de la nappe de matériau est prévu.

12. Installation selon l'une ou plusieurs des revendications précédentes, caractérisée par des moyens de chauffage du bain de traitement.

13. Installation selon l'une ou plusieurs des revendications précédentes, caractérisée par le fait que le rouleau applicateur comporte un cylindre extérieur (104) relié à l'arbre du rouleau par des disques circulaires de couverture (105) et dépassant les derniers latéralement des deux côtés.

14. Installation selon l'une ou plusieurs des revendications précédentes, caractérisée par le fait que que le rouleau conjugué est constitué par un rouleau arqué (99), en amont duquel au moins un autre rouleau arqué est facultativement prévu, et par le fait que l'excentricité du ou des rouleaux arqués (98a) est telle que la nappe de tissu est transférée sans faux plis au rouleau applicateur.

15. Procédé pour la mise en oeuvre de l'installation selon l'une ou plusieurs des revendications précédentes, caractérisé par le fait que la nappe de matériau est imprégnée en continu et uniformément avec une quantité de liquide de traitement n'excédant pas la capacité de saturation du matériau et par le fait que la nappe de matériau passe par le rouleau conjugué ayant une surface élastique et anti-patinage et est ensuite transférée dans des conditions supportées sur le rouleau applicateur qui est entraîné en rotation dans la même direction que la nappe de matériau et qui porte un film d'imprégnation uni forme.

16. Procédé selon la revendication 15, caractérisé en ce que l'on peut ajuster l'écartement entre le rouleau conjugué et le rouleau applicateur en fonction de l'épaisseur de la nappe de matériau, ledit écartement étant maintenu constant par des moyens de contrôle.

17. Procédé selon la revendication 15 ou 16, caractérisé par le fait que la nappe de matériau et la surface du rouleau applicateur ont des vitesses différentes et que le freinage du tissu est régulé en modifiant la grandeur de l'écartement entre le rouleau conjugué et le rouleau applicateur.

18. Procédé selon la revendication 15, 16 ou 17, caractérisé par le fait que le rouleau applicateur est mis au contact de la nappe de matériau avec un angle de contact correspondant à un temps de contact du matériau sur le rouleau applicateur de 0,02 à 0,2 secondes.

19. Procédé selon la revendications 15 et 18, caractérisé par le fait que le freinage du tissu est réglé en modifiant l'angle de contact de la nappe de matériau sur le rouleau applicateur.

20. Procédé selon l'une des revendications 15 à 19, caractérisé par le fait que la quantité de liquide de traitement appliquée par unité de surface de la nappe de matériau est régulée en variant la vitesse de rotation du rouleau applicateur.

21. Procédé selon l'une au moins des revendications 15 à 20, caractérisé par le fait que la quantité de liquide de traitement appliquée par unité de surface de la nappe de matériau est régulée en variant la température du liquide par refroidissement ou chauffage du rouleau applicateur de type à cylindre creux.

22. Procédé selon l'une au moins des revendications 15 à 21, caractérisé par le fait que la nappe entre au contact du rouleau conjugué avec un angle de contact entre 60° et 120°, particulièrement d'environ 100°.

23. Procédé selon l'une au moins des revendications 15 à 22, caractérisé par le fait que des quantités complémentaires de liquide de traitement sont appliquées sur une nappe déjà imprégnée d'un liquide mais pas à saturation, ledit liquide complémentaire représentant soit une valeur prédéterminée par unité de surface, soit le complément à un poids total déterminé par unité de surface.

24. Modification du procédé selon la revendication 15, caractérisé par le fait qu'une distribution de liquide statistiquement irrégulière est réalisée à la surface du rouleau applicateur, en dérangeant le film sur le rouleau applicateur de manière aléatoire, afin d'obtenir des effets d'irrégularités sur la nappe.

25. Procédé selon l'une des revendications 15 à 24, caractérisé par l'utilisation d'un liquide satisfaisant au test de formation de film sur les rouleaux d'acier lisses défini dans la description.

26. Procédé selon la revendication 25, caractérisé par l'utilisation d'un liquide satisfaisant également au test de "mousse" décrit dans la description de telle manière que la mousse ne dépasse pas la valeur de 350, et que les trois valeurs formant ledit total soient décroissantes.
